# EUROPÄISCHE PATENTSCHRIFT

(11) **EP 0 124 851 B1**
(45) Veröffentlichungstag und Bekanntmachung des Hinweises auf die Patenterteilung: **05.10.1988**
(21) Anmeldenummer: 84104860.6
(22) Anmeldetag: 30.04.1984
(51) Int. Cl.: C23G 1/26, C23G 1/18

(54) **Mittel und Verfahren zur Reinigung und Passivierung von Metallen im Spritzverfahren**
Composition and process for metal cleaning and passivation by spraying
Composition et procédé pour le nettoyage et la passivation de métaux par pulvérisation

(30) Priorität: 07.05.1983 DE 3316724
(43) Veröffentlichungstag der Anmeldung: 14.11.1984
(73) Patentinhaber: Henkel Kommanditgesellschaft auf Aktien, 40191 Düsseldorf (DE)
(72) Erfinder: Geke, Jürgen, Dr., D-4000 Düsseldorf (DE); Stedry, Bernd, D-4152 Kempen 1 (DE)

(56) Entgegenhaltungen:
- FR-A- 2 015 278
- FR-A- 2 118 472
- FR-A- 2 384 860
- GB-A- 1 293 440
- US-A- 2 921 908

## Beschreibung

Gegenstand der Erfindung sind Mittel und ein Verfahren zur Reinigung und/oder Passivierung von Metallen im Spritzverfahren, als Zusatz zu Schleif- und Abdrückwässern und als Passivierungsmittel bei Kühlkreisläufen.

Die Reinigung von spanabhebend bearbeiteten Metalloberflächen im Spritzverfahren erfolgt im allgemeinen mit wässrigen Reinigern auf Basis von organischen Rostschutzmitteln, z. B. Kombinationen von Alkanolaminen und Fettsäuren, Tensiden, Antischaummitteln und/oder Phosphonaten sowie ggfls. Bioziden und Buildersubstanzen, wobei die genannten Reiniger in wässrigen Flüssigkeiten bei einem pH-Wert von 7,5 bis 10,5 eingesetzt werden; üblicherweise «Neutralreiniger» genannt.

Zur Vermeidung unerwünschter Korrosionserscheinungen ist es oft zweckmässig, die Metalloberfläche mit wässrigen Lösungen, die entsprechende chemische Zusätze enthalten, zu passivieren. Dies erfolgt zweckmässigerweise bei oder nach Reinigungsoperationen bei der Metallbearbeitung bzw. vor der Zwischenlagerung vor einer weiteren Bearbeitung der Metalle.

Die bisher üblichen Neutralreiniger bzw. Korrosionsschutzmittel eignen sich ohne weitere Zusätze nur für die Behandlung von Eisen und Stahl. Derartige die Korrosion von Eisen- und Stahloberflächen inhibierende Reinigungs- und Passivierungsmittel enthalten beispielsweise Alkalinitrite, Alkanolamine, Seifen und Benzoate.

Neben Eisenmetallen kommen in zunehmendem Masse auch Bunt- und Leichtmetalle und deren Legierungen, besonders Zink, Aluminium und dessen Legierungen, mit Reinigungs- bzw. Passivⁱerungsmitteln in Kontakt. Für Buntmetalle stehen als Inhibitoren z. B. Mercaptobenzthiazol bzw. Benzotriazol zur Verfügung. Diese Passivierungskomponenten haben aber den Nachteil, dass sie eine Verfärbung der Oberfläche von Leichtmetallen (Brunnenwasserschwärze) nicht verhindern. Zudem werden Zink, Aluminium und dessen Legierungen von den Reinigungsmitteln angegriffen. Es wird ein entsprechend hoher Metallabtrag gefunden, der bei Präzisionsteilen teilweise nicht mehr toleriert werden kann. Insbesondere trifft dies im Automobilbereich auf die neuartigen Motoren und Getriebe aus Leichtmetall-Legierungen zu.

Andererseits erfordert der Trend zur Automatisierung weitere spezielle Reinigersysteme:

Um eine automatische Steuerung und Dosierung der Reinigungsflüssigkeiten auch in Leitungswasser zu ermöglichen, was in der Regel über eine Leitfähigkeitsmessung erfolgt, enthalten die bislang üblichen Reinigungsmittel Polyphosphate, die sich besonders bei höheren Temperaturen zu Pyro- bzw. Orthophosphaten abbauen. Sehr häufig führt die Verwendung derartiger anorganischer Ionen zu Ausfällungen mit den Härtebildnern des Wassers, also zu Calcium- oder Magnesiumphosphat-Niederschlägen, in Gegenwart entsprechender Legierungen auch zu Aluminiumphosphatausfällungen. Die Folge sind nicht nur störende Auftrocknungen auf den zu bearbeitenden Teilen, sondern auch Verklebung, Versteinung oder sogar Verstopfung von Ablageteilen und Pumpen.

Weiterhin können ausfallende Phosphate, insbesondere Aluminiumphosphate, zu unerwünschten Koagulationsvorgängen führen, wie z.B. zur irreversiblen Bindung von Tensiden oder Antischaummitteln. Dies führt zu einer deutlich höheren Neigung zum Schäumen und damit zur schnellen Funktionsunfähigkeit der Reinigerlösung. Zudem bewirken diese elektrolythaltigen Produkte meist einen erhöhten Metallabtrag sowie eine sehr rasche Verfärbung des Leicht- bzw. Buntmetalls.

Gegenstand der FR-A-2 384 860 ist ein Verfahren zum Reinigen von Metallen im Spritzverfahren mit Hilfe von wässrigen Lösungen, die pH-Werte im Bereich von 7,5 bis 11 aufweisen und die folgenden Komponenten enthalten:
a) Alkanolaminsalze aromatischer Carbonsäuren und/oder verzweigter und/oder geradkettiger aliphatischer Carbonsäuren mit 6 bis 12 C-Atomen,
b) ein oder mehrere nichtionogene Tenside,
c) ein oder mehrere oberflächenaktive quaternäre Ammoniumverbindungen.

Die Lösungen enthalten diese Komponenten insgesamt in einer Konzentration von 0,1 bis 4 Gewichtsprozent, wobei das Gewichtsverhältnis von b) zu c) 20: 1 bis 1 : 1 und das Gewichtsverhältnis von a) zur Summe von b) und c) 20: 1 bis 1 : 20 beträgt. Als weitere Zusätze für solche Lösungen kommen in Frage: Alkanolamine, Phosphate, Borate, Nitrite, Inhibitoren und/oder Biozide.

In der FR-A-2 015 278 werden Detergent-Gemische beschrieben, die einen verminderten Korrosionseffekt gegenüber Kupfer, Zink, Aluminium und deren Legierungen aufweisen. Diese Detergent-Gemische enthalten die folgenden Bestandteile:
a) ein anionisches und/oder nichtionisches oberflächenaktives Mittel,
b) ein komplexbildendes Mittel vom Aminopolycarbonsäure-Typ,
c) ein Peroxid-Bleichmittel,
d) einen Alkylpropylenglykolether-phosphorsäureester bzw. dessen Natrium- oder KaliumSalz der Formel: RO(C₃H₆O)ä-P(C»(OM)₂, mit R = n-Alkylrest mit 15 bis 20 C-Atomen, M = H, Na oder K, n = 1 bis 4, als korrosionsinhibierenden Zusatz
   wobei das Gewichtsverhältnis a) : d) von 10: 1 bis 1 : 10 beträgt.

Es wurde nun überraschend gefunden, dass eine Kombination spezieller Phosphorsäureester und Alkanolamine in Verbindung mit spritzfähigen Tensiden den Metallabtrag drastisch reduziert; Verfärbungen der Metalloberflächen werden nicht beobachtet.

Die Erfindung betrifft demgemäss Mittel und Verfahren zur Reinigung und Passivierung von Metallen im Spritzverfahren, die durch die Merkmale des Anspruches 1 beziehungsweise 4 gekennzeichnet sind.

Die erfindungsgemässen Reinigungsmittel enthalten:
a) Phosphorsäureester,
b) Alkanolamine und/oder Alkanolaminsalze,
c) mindestens ein spritzfähiges nichtionisches Tensid sowie gegebenenfalls
d) Buildersubstanzen, Biozide und/oder Buntmetallkorrosionsinhibitoren.

Die erfindungsgemässen Reinigungsmittel zeichnen sich dadurch aus, dass in ihnen solche Phosphorsäureester verwendet werden, die einen störungsfreien Prozessablauf ohne Schaumbildung gewährleisten. Dies ist umso überraschender, als in der OE-PS 235 149 Phosphorsäureester als Schaumstabilisatoren beschrieben werden.

Die bevorzugt verwendeten Phosphorsäureester ethoxylierter Fettalkohole sind zudem unempfindlich gegenüber Calcium- und Magnesiumionen. Der Effekt, die Oberflächen verschiedener Leichtmetalle zu inhibieren, ist deshalb auch in harten Wässern gewährleistet.

Da in den erfindungsgemässen Mitteln Phosphate nicht enthalten sind, unterbleibt auch die nachteilige Ausfällung von Phosphatsalzen.

Aufgrund der guten Inhibitorwirkung der Phosphorsäureester bleibt der Aluminiumabtrag äusserst gering. Zudem wird eine Verfärbung der gereinigten Metalloberflächen praktisch nicht beobachtet. Die Inhibitorwirkung gegenüber Eisenmetallen, jedoch in besonderem Masse auch Bunt- und Leichtmetallen und Zink, macht die erfindungsgemässen Reinigungsmittel zu universell geeigneten Reinigern, beispielweise für den Einsatz in grossen Zentralanlagen.

Als Komponente a) werden erfindungsgemäss Phosphorsaureester verschiedener Provenienz verwendet:
a) Mono- und/oder Diester der Phosphorsäure mit Alkanolen mit 10-20 C-Atomen;
b) Mono- und/oder Diester der Phosphorsäure mit ethoxylierten und/oder propoxylierten Alkanolen mit 10-20 C-Atomen;
c) Phosphorsäureester von Polyethylenglykol-und/oder Polypropylenglykolethern; bzw. deren wasserlösliche Salze.

Sämtliche Alkohole können geradkettig, verzweigt, gesättigt oder ungesättigt sein. Vorzugsweise werden geradkettige Fettalkohole (Alkanole mit 10-20 C-Atomen) verwendet.

Bevorzugt werden in den erfindungsgemässen Mitteln die Monoester der Phosphorsäure mit ethoxylierten, geradkettigen Alkanolen mit 10-20 C-Atomen und ihre Natrium-, Kalium-, Ammonium-oder Alkanolaminsalze verwendet.

Diese Klasse von Verbindungen ist insbesondere dadurch gekennzeichnet, dass bei ihrer Verwendung in der erfindungsgemässen Kombination in wässriger Lösung gerade in Spritzsystemen kein störender Schaum erzeugt und damit ein reibungsloser Prozessablauf in Reinigungsautomaten gewährleistet wird.

Da diese ethoxylierten, hydrophilen Monoester auch in harten Wässern keine Ausfällungen von Calcium- oder Magnesiumsalzen bewirken, werden auf den gereinigten Teilen Auftrocknungen vermieden, die Anlass zu Korrosion sein könnten. Derartige Ausfällungen würden zudem einen unnötigen, nicht effektgebundenen Verbrauch des Inhibitors bewirken, was einen Praxiseinsatz unmöglich machen würde. Der Inhibierungseffekt ist somit ohne Einschränkung auch in harten Wässern gegeben.

Im Unterschied zu anderen Reinigungsmitteln kann bei Einsatz der erfindungsgemässen Reiniger auf die Verwendung von Zinksalzen verzichtet werden.

Als im Sinne der Erfindung geeignete Alkanolamine kommen beispielsweise folgende Verbindungen in Betracht: Mono-, Di- oder Triisopropanolamin, n-Propanolamin, N,N,N',N'-Tetrakis-(2-hydroxyethyl)-ethylendiamin und vorzugsweise Mono-, Di- oder Triethanolamin, einzeln oder im Gemisch. Geeignete Alkanolaminsalze sind beispielsweise Salze der vorstehend genannten Verbindungen mit linearen und/oder verzweigten Mono- und/oder Dicarbonsäuren und/oder Sulfonsäurederivaten. Als Mono- und/oder Dicarbonsäuren kommen hierbei insbesondere 2-Ethylhexylsäure, Caprylsäure, Isononansäure, Caprinsäure und Sebacinsäure in Frage. Ein geeignetes Sulfonsäurederivat ist zum Beispiel Benzolsulfonyl-N-methyl-s-aminocapronsäure.

Die Reinigungsflüssigkeiten enthalten solche spritzfähigen nichtionischen Tenside, dass die Mittel in allen Temperaturbereichen ohne störende Schaumbildung einsetzbar und spritzfähig sind. Die Tenside derartiger Kombinationen bleiben oberhalb des Trübungspunktes in der Reinigungsflüssigkeit dispergiert, sie scheiden sich nicht ab. Dadurch wird ein sehr guter, gleichbleibender Reinigungseffekt bewirkt. Gleichzeitig wird durch die Verwendung derartiger Kombinationen erreicht, dass sich abgewaschenes, wenig selbst emulgierendes Öl an der Oberfläche der Vorratsbäder abscheidet und in mechanischer Form, z.B. durch Ringkammerentöler oder Separatoren, abgetrennt werden kann. Eine Emulgierung wird praktisch unterbunden, wodurch sich die Standzeit der Bäder bedeutend verlängert. Gegebenenfalls kann jedoch durch entsprechende Emulgatorzusätze die Emulgierwirkung erhöht werden, wenn dies in speziellen Fällen erforderlich bzw. erwünscht sein sollte.

Ein wesentlicher Vorteil, den die erfindungsgemässen Mittel aufweisen, ist der, eine automatische Steuerung des Reinigungsvorgangs und Dosierung der Reinigerlösung zu ermöglichen. Auch im vorliegenden Verfahren erfolgt die Steuerung und Dosierung über die Leitfähigkeit der Reinigerlösung, jedoch ohne dass zur Erzeugung von Leitfähigkeit Phosphate eingesetzt werden müssen. Obwohl Elektrolyte im allgemeinen den Leichtmetallabtrag stark erhöhen, gelingt es, eine praxisgerechte Leitfähigkeit dadurch zu erreichen, dass man die genannten Phosphorsäureester in Kombination mit Alkanolaminen und/oder Alkanolaminsalzen von linearen und/oder verzweigten Mono- oder Dicarbonsäuren und/oder Sulfonsäurederivaten einsetzt. Insbesondere werden für die Leitfähigkeitskombination Mischungen aus Monoethanolamin, ggfls. in Gegenwart anderer Alkanolamine, und Mono- und/oder Dicarbonsäuren, vorzugsweise Isononansäure, eingesetzt. Zur Steigerung der Wirksamkeit und Stabilisierung dieser Leitfähigkeitskombination werden Buildersubstanzen wie Borate, Glukonate, Kaliumhydroxid und/oder Aminopolycarbonsäuren bzw. deren Salze, vorzugsweise Ethylendiamintetraacetat oder Nitrilotriacetat, zugesetzt.

Der Einsatz der Kombination, aufgrund derer die erfindungsgemässen Mittel die gewünschte Leitfähigkeit aufweisen, erfolgt im Rahmen der Gesamtkombination in Mengen von insgesamt 0,5-5 Gew.-%. Die wässrigen Lösungen, deren pH-Wert zwischen 7,5 und 10,5 liegt, enthalten dabei folgende Komponenten:

Die jeweilige Einsatzkonzentration dieser Komponenten ist so zu wählen, dass die Leitfähigkeit in entsprechendem Prozesswasser ausreichend gross ist, um die automatische Dosierung und Steuerung zu ermöglichen. Gleichzeitig dürfen die Mischungen nicht zu Ausfällungen führen.

Gegebenenfalls können den erfindungsgemässen Reinigungsmitteln noch Biozide, z. B. Derivate von Hexahydrotriazin, wie das Umsetzungsprodukt von Monoethanolamin mit Formaldehyd, zugesetzt werden, ohne dass dies die wesentlichen Eigenschaften wie Reinigungs- und Passivierungswirkung, Leitfähigkeit oder Schaumarmut beei nfl usst.

Gegebenenfalls werden den Reinigungsmitteln auch zusätzlich Buntmetallkorrosionsinhibitoren, z. B. Mercaptobenzothiazol oder Benzotriazol zugesetzt.

Die Einsatzkonzentrationen der Phosphorsäureester in den Anwendungslösungen betragen 10 bis 1000 ppm, vorzugsweise jedoch 10 bis 300 ppm bei Verwendung des Mittels als Neutralreiniger.

Für die üblichen, kurzen Behandlungszeiten reichen ca. 25 ppm Phosphorsäureester in der Anwendungsflüssigkeit aus, um den erfindungsgemässen Passivierungseffekt bei gleichzeitig guter Reinigung zu erzielen.

Bei Verwendung in ähnlichen Aufgabengebieten, z. B. in geschlossenen Systemen wie Kühlkreisläufen als Passivierungsmittel, können die Mengen oberhalb 300 ppm liegen.

Das erfindungsgemässe Verfahren wird also unter Einsatz der genannten Mittel durchgeführt, deren pH-Wert im Bereich von 7,5 bis 10,5 liegt. Der Reinigungs- bzw. Passivierungsvorgang mit den Mitteln, die die Phosphorsäureester in Konzentrationen im Bereich von 10 bis 1000 ppm, vorzugsweise 10 bis 300 ppm, enthalten, findet bei Raumtemperatur bis 100°C, bevorzugt zwischen 35 und 70 °C statt.

Die erfindungsgemässen Mittel sowie das Reinigungs- und Passivierungsverfahren, werden durch die folgenden Beispiele näher erläutert:

### A. Herstellung der erfindungsgemässen Mittel.

Unter Rühren wurden bei Raumtemperatur zu der vorgeschlagenen Menge Wasser sukzessive die sauren und alkalischen Komponenten, die Tenside, die Bunt- und Leichtmetallinhibitoren und ggfls. die Biozide zugegeben. Dabei wurde in den einzelnen Beispielen entweder voll entsalztes Wasser (VEW), Leitungswasser (LW) oder Wasser verwendet, in dem eine Härte von 5°d mit Magnesiumsulfat bzw. Calciumchlorid eingestellt worden war (5°d Mg²⁺ bzw. ₅°d Ca²⁺).

### B. Bestimmung des Aluminium- und Zinkabtrags.

Eine Prüflösung bestimmter Konzentrationen wurde in definierten Wässern bei Raumtemperatur angesetzt. 1000 ml der Testlösung wurden in einem entsprechenden Glasgefäss auf 65°C erwärmt. Prüfbleche der Grösse 50 x 100 mm wurden freihängend an einem Glashaken in die mechanisch bewegte Flüssigkeit getaucht, das Glasgefäss wurde abgedeckt. Nach 1 Stunde wurde das Prüfblech entnommen, die Flüssigkeit abgekühlt, mit Salzsäure auf pH = ca. 2 eingestellt, das Flüssigkeitsvolumen mit voll entsalztem Wasser auf 1000 ml ergänzt und ein Teil der salzsauren Flüssigkeit filtriert. Bei auftretenden Trübungen kann ein Teil der salzsauren Flüssigkeiten erforderlichenfalls auch zentrifugiert werden.

Die Aluminiumkonzentration in der klaren Lösung konnte entweder mit Hilfe der Atomabsorption oder photometrisch (Filter 535 nm) mit Eriochromcyanin in Ammoniumacetat gepufferter Lösung bestimmt werden, die Zinkkonzentration nur mittels der Atomabsorption.

### C. Bestimmung des Inhibierungsgrades.

Die inhibierenden Eigenschaften der erfindungsgemässen Mittel auf Zink, Aluminium und Aluminiumlegierungen wurden nach der unter B. beschriebenen Anordnung ermittelt. Der Inhibierungsgrad k berechnet sich nach der Formel:
Darin bedeuten:
k den Inhibierungsgrad in %
a die Metallionenkonzentration in einer Prüflösung ohne Inhibitor
b die Metallionenkonzentration in einer Prüflösung mit Inhibitor.

Die Zusammensetzung der für die Herstellung der erfindungsgemässen Reinigungsmittel verwendeten Inhibitoren geht aus der folgenden Aufstellung hervor:

In den folgenden Beispielen werden die Aktivsubstanzen der wässrigen Konzentrate in Gewichts-% genannt; hierin bedeuten EO = Ethylenoxid, PO = Propylenoxid:

### Beispiel 1

7% Monoethanolamin
9% Diethanolamin
7% Triethanolamin
7% Isononansäure
7% Gemisch von verzweigten Carbonsäuren mit 9-11 C-Atomen
5% Borsäure
1% Inhibitor 1, 30%ig
5% Isotridecylalkohol + 3 PO
52% vollentsalztes Wasser (VEW) Spritztemperatur: oberhalb 35°C

### Beispiel 2

7% Monoethanolamin
9% Diethanolamin
7% Triethanolamin
7% Isononansäure
7% Gemisch von verzweigten Carbonsäuren mit 9-11 C-Atomen
5% Borsäure
3% Inhibitor 1, 30%ig
3% eines Anlagerungsproduktes von 30 EO und 60 PO an Ethylendiamin
2% eines Anlagerungsprodukts von 2 EO und 4 PO an ein Alkanol mit 12-18 C-Atomen
50% VEW
Spritztemperatur: oberhalb 45°C

### Beispiel 3

7% Monoethanolamin
9% Diethanolamin
7% Triethanolamin
7% Isononansäure
7% Gemisch von verzweigten Carbonsäuren mit 9-11 C-Atomen
5% Borsäure
2% Inhibitor 1, 30%ig
4% 2-Ethylhexanol + 3 PO
1 % eines Anlagerungsprodukts von 2 EO und 4 PO an ein Alkanol mit 12-18 C-Atomen
51 % VEW
Spritztemperatur: oberhalb 50°C

### Beispiel 4

7% Monoethanolamin
9% Diethanolamin
7% Triethanolamin
7% Isononansäure
7% Gemisch von verzweigten Carbonsäuren mit 9-11 C-Atomen
5% Borsäure
2% Inhibitor 1, 30%ig
5% eines Anlagerungsprodukts von 2 EO und 4 PO an ein Alkanol mit 12-18 C-Atomen
3% eines Anlagerungsproduktes von 5 EO und 4 PO an ein Alkanol mit 12-14 C-Atomen
48% VWE
Spritztemperatur: oberhalb 60°C

### Beispiel 5

30 % Triethanolamin
10 % Caprylsäure
5 % Hexahydrotriazinderivat
0,5% Mercaptobenzothiazol
0,3% Inhibitor 1, 30%ig
3 % eines Anlagerungsprodukts von 3 PO an Isotridecylalkohol
51,2% VEW
Spritztemperatur: oberhalb 20°C

### Beispiel 6

30 % Triethanolamin
10 % Caprylsäure
5 % Hexahydrotriazinderivat
0,5% Mercaptobenzothiazol
1 % Inhibitor 1, 30%ig
3 % eines Anlagerungsproduktes von 3 PO an Isotridecylalkohol
3 % eines Anlagerungsproduktes von 2 EO und 4 PO an ein Alkanol mit 12-18 C-Atomen
47,5% VEW
Spritztemperatur: oberhalb 30°C

### Beispiel 7

30 % Triethanolamin
10 % Caprylsäure
5 % Hexahydrotriazinderivat
0,5% Mercaptobenzothiazol
0,5% Inhibitor 1, 30%ig
4 % eines Anlagerungsproduktes von 2 EO und 4 PO an ein Alkanol mit 12-18 C-Atomen 1 % eines Anlagerungsproduktes von 5 EO und
30 PO an Propylenglykol-1.2
49 % VEW
Spritztemperatur: oberhalb 45 °C

### Beispiel 8

30 % Triethanolamin
10 % Caprylsäure
5 % Hexahydrotriazinderivat
0,5% Mercaptobenzothiazol
0,5% Inhibitor 2
3 % eines Anlagerungsproduktes von 2 EO und 4 PO an ein Alkanol mit 12-18 C-Atomen
3 % eines Anlagerungsproduktes von 5 EO und 4 PO an ein Alkanol mit 12-14 C-Atomen
48 % VEW
Spritztemperatur: oberhalb 55°C

### Beispiel 9

20 % Diethanolamin
10 % Sebacinsäure
10 % Isononansäure
1 % Inhibitor 2
5 % eines Anlagerungsproduktes von 2 EO und 4 PO an ein Alkanol mit 12-18 C-Atomen
54 % VEW
Spritztemperatur: oberhalb 60°C

### Beispiel 10

20 % Triethanolamin
10 % Benzolsulfonyl-N-methyl-s-aminocapronsäure
10 % Isononansäure
3 % eines Anlagerungsproduktes von 3 PO an ein Alkanol mit 12-14 C-Atomen
2 % Inhibitor 1
0,4% Tetranatriumethylendiamintetraacetat
54,6% VEW
Spritztemperatur: oberhalb 30 °C

### Beispiel 11

30 % Diethanolamin
5 % Benzolsulfonyl-N-methyl-a-aminocapronsäure
5 % Sebacinsäure
5 % Caprylsäure
3 % eines Anlagerungsproduktes von 3 PO an ein Alkanol mit 12-14 C-Atomen
2 % eines Anlagerungsproduktes von 2 EO und 4 PO an ein Alkanol mit 12-18 C-Atomen
0,8% Inhibitor 2
49,2% VEW
Spritztemperatur: oberhalb 35°C

Die Aluminiumabtragswerte für die Reinigungsmischungen der Beispiele 1-11 einschliesslich der Blindversuche a) und b) ergeben sich aus der nachfolgenden Tabelle 1.

### Bemerkungen:

a) zum Vergleich: Mischung aus Beispiel 11 ohne Inhibitor 2
b) Zum Vergleich: Mischung aus Beispiel 7 ohne Inhibitor 1

### Beispiele 12-22

Die in den Beispielen 12-22 beispielhaft belegten Reinigungsmittel enthielten ausser den in Tabelle 2 angegebenen Inhibitoren folgende Komponenten:
50% Wasser (VEW)
15% Monoethanolamin
15% Triethanolamin
10% Caprylsäure
10% Versatic 1₀^{R}

Diese Mischung wurde eingesetzt in einer Konzentration von 30 g/I in LW oder VEW bei einem pH-Wert von 9,7.

Die inhibierenden Eigenschaften der erfindungsgemässen Mittel der Beispiele 12-22 sind in Tabelle 2 zusammengefasst. Dabei sind die Beispiele 12,17,19 und 21 Kontrollbeispiele, in denen die Reinigungsmischung keinen Inhibitor gemäss der Erfindung enthielt.

### Beispiele 23-29

Die in den Beispielen 23-29 beispielhaft belegten Reinigungsmittel enthielten ausser den in Tabelle 3 angegebenen Inhibitoren folgende Komponenten:
50% Wasser VEW
10% Monoisopropanolamin
10% Diisopropanolamin
10% Diethanolamin
10% Triethanolamin
10% Borsäure

Diese Mischungen wurden eingesetzt in einer Konzentration von 25 g/I in LW oder VEW bei einem pH-Wert von 9,6.

Die inhibierenden Eigenschaften der erfindungsgemässen Mittel der Beispiele 23-31 finden sich in Tabelle 3. Dabei sind die Beispiele 23 und 27 Kontrollbeispiele, in denen die Reinigungsmittel keinen Inhibitor enthielten.

### Beispiele 30-32

Die in den Beispielen 30-32 beispielhaft belegten Reinigungsmittel enthielten ausser den in Tabelle 4 angegebenen Inhibitoren folgende Komponenten:
50% VEW
20% Triethanolamin
10% Na-Glukonat
10% Glyzerin
8% Polyethylenglycol mit einem Molekulargewicht von 300
2% Benzotriazol

Diese Mischung wurde eingesetzt in einer Konzentration von 10 g/I in VEW bei einem pH-Wert von 8,6.

Die inhibierenden Eigenschaften der erfindungsgemässen Mittel der Beispiele 30-32 sind in Tabelle 4 zusammengefasst. Dabei ist das Beispiel 30 ein Kontrollbeispiel, in dem das Reinigungsmittel keinen Inhibitor enthielt.

### Beispiele 33-41

Die in den Beispielen 33-41 beispielhaft belegten Reinigungsmittel enthielten ausser den in Tabelle 5 angegebenen Inhibitoren noch folgende Komponenten:
51% VEW
7% Monoethanolamin
9% Diethanolamin
7% Triethanolamin
7% Isononansäure
7% Versatic 911^{R}
5% Borsäure
5% Na-Glukonat
2% eines Anlagerungsproduktes von 5 EO und 30 PO an Propylenglycol.

Diese Mischung wurde eingesetzt in einer Konzentration von 20 gll in VEW oder LW bei einem pH-Wert von 9,2.

Die inhibierenden Eigenschaften der erfindungsgemässen Mittel der Beispiele 33-41 sind in der Tabelle 5 zusammengefasst. Dabei sind die Beispiele 33, 36 und 39 Kontrollbeispiele, in denen die Reinigungsmittel keinen Inhibitor enthielten.

## Patentansprüche

1. Mittel zur Reinigung und Passivierung von Metallen im Spritzverfahren, enthaltend:
a) Mono- und/oder Diester der Phosphorsäure mit Alkanolen mit 10-20 C-Atomen, Mono- und/ oder Diester der Phosphorsäure mit ethoxylierten und/oder propoxylierten Alkanolen oder Phosphorsäureester von Polyethylenglykol-und/oder Polypropylenglykolethern; beziehungsweise deren wasserlösliche Salze,
b) Alkanolamine und/oder Alkanolaminsalze von linearen und/oder verzweigten Mono- und/ oder Dicarbonsäuren und/oder Sulfonsäurederivaten,
c) mindestens ein spritzfähiges nichtionisches Tensid sowie gegebenenfalls
d) Buildersubstanzen, Biozide und/oder Buntmetallkorrosionsinhibitoren.

2. Mittel nach Anspruch 1, dadurch gekennzeichnet, dass sie Alkali-, Ammonium- und/oder Alkanolaminsalze von Monoestern der Phosphorsäure mit ethoxylierten geradkettigen Alkanolen mit 10-20 C-Atomen enthalten.

3. Mittel nach Anspruch 1 und 2, dadurch gekennzeichnet, dass sie als Buildersubstanzen Borate, Glukonate, Kaliumhydroxid und/oder Aminopolycarbonsäuren beziehungsweise deren Salze enthalten.

4. Verfahren zur Reinigung und Passivierung von Metallen im Spritzverfahren, dadurch gekennzeichnet, dass man wässrige Lösungen der Mittel gemäss Anspruch 1 bis 3 verwendet, deren pH-Wert im Bereich von 7,5 bis 10,5 liegt, und die Konzentrationen der Phosphorsäureester im Bereich von 10 bis 1000 ppm, vorzugsweise 10 bis 300 ppm, aufweisen, und man die Reinigung bei Temperaturen von Raumtemperatur bis 100°C, bevorzugt zwischen 35 und 70°C, durchführt.

## Claims

1. Preparations for the cleaning and passivation of metals by spraying, containing:
a) mono- and/or diesters of phosphoric acid with C₁₀-C₂₀ alkanols, mono- and/or diesters of phosphoric acid with ethoxylated and/or propoxylated alkanols or phosphoric acid esters of polyethylene glycol and/or polypropylene glycol ethers; or water-soluble salts thereof,
b) alkanolamines and/or alkanolamine salts of linear and/or branched mono- and/or dicarboxylic acids and/or sulfonic acid derivatives,
c) at least one sprayable nonionic surfactant and, optionally,
d) builders, biocides and/or non-ferrous metal corrosion inhibitors.

2. Preparations as claimed in claim 1, characterized in that they contain alkali, ammonium and/ or alkanolamine salts of monoesters of phosphoric acid with ethoxylated linear C₁₀-C₂₀ alkanols.

3. Preparations as claimed in claims 1 and 2, characterized in that they contain borates, glu- conates, potassium hydroxide and/or aminopolycarboxylic acids or salts thereof as builders.

4. A process for the cleaning and passivation of metals by spraying, characterized in that aqueous solutions of the preparations claimed in claim 1 having a pH value in the range from 7.5 to 10.5 are used, the concentrations of the phosphoric acid esters in these solutions are in the range from 10 to 1000 ppm and preferably in the range from 10 to 300 ppm and cleaning is carried out at temperatures in the range from room temperature to 100 °C and preferably in the range from 35 to 70 °C.

## Revendications

1. Agent de nettoyage et de passivation des métaux dans un procédé par pulvérisation contenant:
a) un mono- et/ou un diester d'acide phosphorique avec des alcanols ayant de 10 à 20 atomes de carbone, des mono- et/ou di-esters de l'acide phosphorique avec des alcanols éthoxylés et/ou propoxylés ou des esters de l'acide phosphorique avec des éthers de polyé- thylèneglycol et/ou de polypropylène ou leurs sels solubles dans l'eau,
b) des alcanolamines et/ou des sels d'alcanolamines d'acides mono- ou di-carboxyliques en chaîne droite et/ou ramifiés et/ou des dérivés d'acide sulfonique,
c) au moins un agent actif non-ionique apte à la pulvérisation ainsi que le cas échéant,
d) des substances de renforcement, des biocides et/ou des inhibiteurs de corrosion de métal coloré.

2. Compositions selon la revendication 1, caractérisées en ce qu'elles contiennent des sels de métaux alcalines, d'ammonium et/ou d'alcanol- amine de monoesters d'acide phosphorique avec des alcanols éthoxylés en chaîne droite avec 10 à 20 atomes de carbone.

3. Compositions selon la revendication 1 et 2, caractérisées en ce qu'elles contiennent comme substances de renforcement des borates, des glu- conates, de l'hydroxyde de potassium et/ou des acides aminopolycarboxyliques ou leurs sels.

4. Procédé de nettoyage et de passivation de métaux dans un procédé par pulvérisation, caractérisé en ce que l'on utilise des solutions aqueuses des compositions selon les revendications 1 à 3 dont la valeur du pH se situe entre 7,5 et 10,5 et montrent les concentrations en ester phosphorique dans la zone de 10 à 1000 ppm, de préférence de 10 à 300 ppm et que l'on effectue le nettoyage à des températures s'échelonnant de la température ordinaire à 100°C de préférence entre 35 et 70 °C.
